# EUROPÄISCHE PATENTSCHRIFT

(11) **EP 0 024 005 B1**
(45) Veröffentlichungstag und Bekanntmachung des Hinweises auf die Patenterteilung: **13.06.1984**
(21) Anmeldenummer: 80104444.7
(22) Anmeldetag: 28.07.1980
(51) Int. Cl.: B30B 11/10, B30B 15/30

(54) **Verfahren zum Trockenpressen von Formteilen**
Method of dry pressing moulded articles
Procédé pour presser à sec des articles moulés

(30) Priorität: 09.08.1979 DE 2932420
(43) Veröffentlichungstag der Anmeldung: 18.02.1981
(73) Patentinhaber: SIEMENS AKTIENGESELLSCHAFT, 80333 München (DE)
(72) Erfinder: Schreiner, Horst, Prof. Dr., D-8500 Nürnberg (DE); Rothkegel, Bernhard, D-8500 Nürnberg (DE)

## Beschreibung

Die Erfindung bezieht sich auf ein Verfahren zum Trockenpressen von Formteilen auf Preßautomaten aus pulverförmigen Stoffen mit einem Fließverhalten von mehr als 60 Sekunden pro 100 g Pulver, bei welchem die Pulver mittels einer Fülleinrichtung in einer eigenen Arbeitsposition in die Matrize (Füllraum) eines Preßwerkzeugs mit Unter- und Oberstempel eingefüllt werden, in einer weiteren eigenen Arbeitsposition gepreßt werden und in einer anderen eigenen Arbeitsposition die fertigen Formteile ausgestoßen werden und bei dem die Arbeitsvorgänge schrittweise zyklisch vertauscht werden.

Ein wesentliches Ziel bei der Massenproduktion von Pulverpreßteilen auf Preßautomaten ist eine kleine Massentoleranz. Die Toleranzen bei gleich großen Teilen ist umso kleiner je besser die Fließeigenschaften eines Pulvers sind. Die Fließeigenschaften sind gekennzeichnet durch die Fließdauer beim Fließen des Pulvers aus einem 60° Normtrichter mit einer Düsenöffnung von 4 mm und einer Düsenlänge von 4 mm. Üblicherweise wird die Fließdauer in Sekunden pro 100 g Pulver angegeben. Gutflie- ßende Pulver liegen in den Fließeigenschaften bei einer Fließdaucer von 20 Sekunden pro 100 g Pulver. Häufig sollen auch Ausgangspulver mit schlechteren Fließeigenschaften auf Preßautomaten bearbeitet werden. Die Fließeigenschaften können durch die bekannten Granulierverfahren wie z.B. mechanische Granulation, thermische Granulation und durch Granulierzusätze oder durch Sprühtrocknung in eine besser fließfähige Form gebracht werden. Verschiedene Pulver sind auch nach den verschiedenen Granulierverfahren nur schlecht fließfähig mit Fließeigenschaften von mehr als 60 Sekunden pro 100 g Pulver. Das Herstellen von Preßkörpern aus pulverförmigen Stoffen auf Preßautomaten ist z.B. bekannt durch die DE-PS 24 20 726.

Durch die DE-C-563083 ist eine Füllvorrichtung für Rundlaufpreßmaschinen zur Herstellung von Tabletten bekannt, mit der die Gesamtfüllhöhe in einer ersten Füllposition vorgefüllt und dann in einer zweiten Füllposition nachgefüllt wird, nachdem sich das Pulver gesetzt hat. Auf diese Weise können jedoch keine Formteile gepreßt werden, die eine möglichst geringe Porosität aufweisen, wie sie für die Verwendung als Kontaktstücke in Schaltern der elektrischen Energietechnik erforderlich sind.

Der Erfindung liegt daher die Aufgabe zugrunde, die bekannten Verfahren so zu verbessern, daß es möglich ist, pulverförmige Stoffe wie z.B. Metallpulver, keramische Pulver, Metalloxidpulver oder Mischpulver verschiedener Komponenten mit einem Fließverhalten von mehr als 60 Sekunden pro 100 g Pulver auf Preßautomaten zu Formteilen mit kleinen Gewichts- oder Massentoleranzen zu verarbeiten.

Gemäß der Erfindung wird die Aufgabe dadurch gelöst, daß
a) der vor dem Pressen erfolgende Gesamtfüllvorgang für die Matrize in mindestens zwei direkt aufeinanderfolgende Füllperioden (F1, F2) unterteilt ist und
b) jeder Füllperiode (F1 bzw. F2) eine definierte Teilfüllhöhe zugeordnet ist.

Eine Einflußgröße beim Füllen einer Preßform ist neben der Größe, z.B. des Durchmessers, auch das Verhältnis von Höhe zu Durchmesser der Preßform. Insbesondere sollen mit dem Verfahren gemäß der Erfindung Formteile gepreßt werden mit einer Geometrie, die sich aus dem vorgegebenen Verhältnis von Füllhöhe zu Durchmesser größer als 2 ergibt. Bei Hohlteilen ist das Verhältnis Füllhöhe zu Wanddicke einzusetzen. Bei preßtechnisch ungünstigen Geometrien kann das Füllhöhen/ Durchmesseroder Füllhöhen/Wanddicken-Verhältnis mehr als 10 betragen.

Bei schlecht fließenden Pulvern, Fließverhalten mehr als 60 Sekunden pro 100 g Pulver, entsteht bei Verwendung nur einer Fülleinrichtung ein Hohlraum innerhalb des im Fülltopf befindlichen Pulvers. Selbst auch bei Rüttelbewegungen des Fülltopfes dauert es eine gewisse Zeit, um die Pulverschicht im Fülltopf wieder aufzufüllen. Durch das Unterteilen der Gesamtfüllhöhe gemäß der Erfindung wird für den Einzelfüllvorgang, z.B. der halben Füllhöhe, in einer Füllperiode nur soviel Pulver benötigt, daß der Nachfließvorgang des Pulvers nicht mehr störend in Erscheinung tritt. Darüber hinaus wird die Zeit für den Füllvorgang der halben Füllhöhe auf etwa den halben Wert reduziert. Für die beschriebenen Hohlteile liegt er dann in einer vergleichbaren Zeit, die auch für den Preßvorgang notwendig ist. Durch Aufteilen der Zeit, die für das Füllen eines hohen Füllraumes erforderlich ist, in zwei oder mehrere Füllhöhen gelangt man beim Pressen auf Mehrpositions-Preßautomaten in einen günstigen Bereich für die Zykluszeit und damit in den Bereich besonders wirtschaftlicher Fertigung.

Anhand der Zeichnung und eines Ausführungsbeispiels wird die Erfindung näher beschrieben. Es zeigen:
FIG. 1 in schematischer Darstellung die Anordnung der Preßwerkzeuge und der Arbeitspositionen für eine Viererteilung,
FIG. 2 in schematischer Darstellung die Anordnung der Preßwerkzeuge und der Arbeitspositionen für eine Fünferteilung.

FIG. 1 zeigt die Anordnung der Preßwerkzeuge und der Arbeitspositionen für eine Viererteilung mit den Füllperioden F1, F2, Pressen P und Ausstoßen A, auf einem Mehrpositions-Preßautomaten. Die Kreisteile 1 bzw. 2 zeigen den Bereich für den zeitlichen Ablauf der Füllperioden 1 bzw. 2 an. Der Richtungspfeil 4 gibt die Drehrichtung des Pressentisches wieder.

FIG. 2 zeigt in schematischer Darstellung die Anordnung der Preßwerkzeuge und der Arbeitspositionen für eine Fünferteilung des Pressentisches an mit drei Füllperioden F1, F2 und F3, Pressen P und Ausstoßen A. Die Kreisteile 1, 2 und 3 zeigen den Bereich der Füllperioden F1, F2 und F3 an. Der Richtungspfeil 4 zeigt die Drehrichtung des Pressentisches.

Beim automatischen Herstellen von Formteilen aus pulverförmigen Stoffen durch Pressen erfolgt das Füllen des Matrizenvolumens über Fülleinrichtungen. Als Fülleinrichtung kann z.B. ein über die Matrizenöffnung bewegter Fülltopf verwendet werden. Zur Konstanthaltung der im Fülltopf befindlichen Pulversäule werden meist im Fülltopf schrägstehende Bleche angeordnet. Des weiteren werden am Boden des Fülltopfes rasterförmige Bleche angeordnet, damit Füllkeile beim Bewegen des Fülltopfes über die Matrizenöffnung oder beim Bewegen der Matrize unter den Fülltopf Keilwirkungen vermindert werden.

## Patentansprüche

1. Verfahren zum Trockenpressen von Formteilen auf Preßautomaten aus pulverförmigen Stoffen mit einem Fließverhalten von mehr als 60 Sekunden pro 100 g Pulver, bei welchen die Pulver mittels einer Fülleinrichtung in einer eigenen Arbeitsposition in die Matrize (Füllraum) eines Preßwerkzeugs mit Unter- und Oberstempel eingefüllt werden, in einer weiteren eigenen Arbeitsposition gepreßt werden und in einer anderen eigenen Arbeitsposition die fertigen Formteile ausgestoßen werden und bei dem die Arbeitsvorgänge schrittweise zyklisch vertauscht werden, dadurch gekennzeichnet, daß
a) der vor dem Pressen erfolgende Gesamtfüllvorgang für die Matrize in mindestens zwei direkt aufeinanderfolgende Füllperioden (F1, F2) unterteilt ist und
b) jeder Füllperiode (F1 bzw. F2) eine definierte Teilfüllhöhe zugeordnet ist.

2. Verfahren nach Anspruch 1, dadurch gekennzeichnet, daß die Teilfüllhöhen zunächst vergrößert werden und daß durch Anheben des Unterstempels der Matrize die Teilfüllhöhen auf einen kleineren Wert vermindert werden.

3. Verfahren nach Anspruch 1 oder 2, dadurch gekennzeichnet, daß die matrize durch Senken des Unterstempels erst dann gefüllt wird, wenn die Fülleinrichtung mit dem Pulver über der Füllöffnung steht.

## Revendications

1. Procédé pour mouler à sec des objects conformés dans des machines automatiques à mouler, à partir de substances pulvérulentes présentant une aptitude à l'écoulement de plus de 60 secondes pour 100 g de poudre, selon lequel on introduit la poudre au moyen d'un dispositif de remplissage dans une position de travail particulière à l'intérieur de la matrice (espace de remplissage) d'un outil de moulage comportant un poinçon inférieur et un poinçon supérieur, on comprime cette poudre dans une autre position particulière de travail, et selon lequel trait les pièces conformées terminées dans une position particulière de travail, et selon lequel les phases opératoires sont permutées pas-à- pas cycliquement, caractérisé par le fait que,
(a) l'opération de remplissage total de la matrice qui est effectuée avant la compression, est subdivisé sée en au moins deux périodes de remplissage (F1, F2) se succédant directement, et
(b) à chaque période de remplissage (F1 ou F2) est associée une hauteur définie de remplissage partiel.

2. Procédé selon la revendication 1, caractérisé par le fait qu'on augmente tout d'abord les hauteurs de remplissage partiel et qu'en soulevant le poinçon inférieur de la matrice, on réduit les hauteurs de remplissage partiel à une valeur plus faible.

3. Procédé suivant la revendication 1 ou 2, caractérisé par le fait que l'on remplit la matrice par abaissement du poinçon inférieur uniquement lorsquele dispositif de remplissage muni de la poudre est situé au-dessus de l'ouverture de remplissage.

## Claims

1. A process for dry-pressing moulded elements on pressing machines from powdered materials having a flow rate of more than 60 seconds per 100 g powder, in which the powders are poured into the mould (filling space) of a pressing tool having a lower and upper dies by means of a filling device in a particular operating position and are pressed in a further particular operating position, and the finished moulded elements are ejected in another particular operating position, and wherein the operations are cyclically changed stepwise, characterised in that
a) the whole filling process for the mould, which is effected before the pressing step, is divided into at least two immediately consecutive filling periods (F1, F2), and
b) each filling period (F1 and F2) is allotted a defined partial filling level.

2. A process according to Claim 1, characterised in that the partial filling levels are first increased and that these levels are reduced to a smaller value by raising the lower die of the mould.

3. A process according to Claim 1 or Claim 2, characterised in that the mould is only filled by lowering the lower die when the filling device with the powder is above the filling opening.
